# FASCICULE DE BREVET EUROPEEN

(11) **EP 0 799 951 B1**
(45) Date de publication et mention de la délivrance du brevet: **27.11.2002**
(21) Numéro de dépôt: 97400756.9
(22) Date de dépôt: 02.04.1997
(51) Int. Cl.: E04G 23/02

(54) **Procédé de renforcement de structures de génie civil au moyen de fibres de carbone collées**
Verfahren zur Verstärkung von Konstruktionen durch angeklebte Kohlstofffasern
Method for reinforcing building constructions by means of glued carbon fibres

(30) Priorité: 04.04.1996 FR 9604250
(43) Date de publication de la demande: 08.10.1997
(73) Titulaire: FREYSSINET INTERNATIONAL STUP, 78140 Vélizy Cedex (FR); Bostik Findley S.A., 92800 Puteaux (FR); LABORATOIRE CENTRAL DES PONTS ET CHAUSSEES, 75015 Paris (FR)
(72) Inventeur: Chabert, Alain Raymond, 92160 Antony (FR); Lacroix Roger, 75013 Paris (FR); Luyckx, Jean Georges, 78150 Le Chesnay (FR)
(74) Mandataire: Burbaud, Eric

(56) Documents cités:
- EP-A- 0 378 232
- WO-A-95/34724
- WO-A-96/22432
- GB-A- 1 490 102
- US-A- 5 218 810
- US-A- 5 308 430

## Description

La présente invention est relative aux procédés de renforcement de structures de génie civil au moyen de fibres de carbone collées, procédés qui sont utilisés afin d'augmenter la résistance des structures de génie civil notamment lorsque leurs caractéristiques mécaniques se sont détériorées du fait du vieillissement.

Dans certains procédés connus de ce type, on préfabrique en usine des éléments de matériau composite, constitués de fibres de carbone incluses dans une matrice de résine synthétique, puis on met en oeuvre ces éléments sur des chantiers de bâtiment ou travaux publics en les collant sur les surfaces à renforcer.

Selon les cas, le matériau composite à base de fibres de carbone préparé en usine peut avoir des consistances différentes :
- il peut s'agir d'un matériau rigide qui se présente sous forme de plaques planes, auquel cas le procédé n'est applicable que pour renforcer une surface parfaitement plane, et il est nécessaire de maintenir les plaques de matériau composite en appui contre cette surface jusqu'à ce qu'elles soient définitivement collées sur ladite surface,
- le matériau composite peut également être maintenu dans un état plastique par une conservation à très basse température qui bloque la polymérisation de sa matrice de résine, ce qui permet l'application dudit matériau sur des surfaces non planes : mais la conservation à très basse température rend l'utilisation de ce matériau composite extrêmement lourde, et ce mode de conservation exclut même l'utilisation d'un tel matériau sur de petits chantiers, qui ne peuvent être dotés que d'un équipement léger.

De plus, dans tous les cas de figure, les efforts qui sont repris par les fibres de carbone transitent d'abord par la colle au moyen de laquelle le matériau composite est fixé à la structure de génie civil, puis par la matrice de résine synthétique, avant d'être transmis aux fibres de carbone : cette multiplication des matériaux intermédiaires entre la structure de génie civil et les fibres de carbone nuit à l'efficacité du renforcement.

Par ailleurs, le document US-A-5 308 430 décrit un procédé de renforcement de structures de génie civil au moyen de fibres de carbone ou autres qui sont enduites de résine au moment de leur application sur la structure.

Mais les fibres en question sont toutes parallèles les unes aux autres, de sorte que le renforcement ainsi réalisé n'est efficace que pour reprendre des efforts dans une seule direction.

De plus, afin de maintenir une certaine cohésion entre ces fibres avant leur mise en oeuvre, il est nécessaire que lesdites fibres soient collées sur une feuille souple de support.

Par conséquent, s'il est nécessaire de superposer plusieurs couches de fibres de carbone sur la surface à renforcer, ces couches sont séparées entre elles par la feuille souple de matériau support : on introduit ainsi une hétérogénéité supplémentaire dans le matériau composite de renforcement, ce qui diminue la capacité de ce matériau à transmettre convenablement les efforts entre la structure de génie civil et les fibres de carbone.

Enfin, le document susmentionné prévoit d'utiliser des fibres qui sont initialement sous forme de torons, puis d'aplatir ces torons par écrasement afin de constituer des bandes plates de fibres : ce procédé de fabrication présente l'inconvénient de risquer d'endommager les fibres lors de l'écrasement des torons.

La présente invention a notamment pour but de pallier ces différents inconvénients.

A cet effet, l'invention propose un procédé pour renforcer une structure de génie civil, consistant à coller au moins une couche de tissu de fibres de carbone sur une surface à renforcer appartenant à ladite structure, ce procédé comportant les étapes suivantes :
a) préparer la surface à renforcer,
b) enduire ladite surface à renforcer d'une couche de résine époxy à l'état fluide, capable d'adhérer sur la structure de génie civil et sur les fibres de carbone et apte à boucher d'éventuelles fissures présentées par la surface à renforcer, cette résine présentant, lorsqu'elle est appliquée à l'état fluide, une viscosité comprise entre 1 000 et 100 000 mPa.s, et cette résine ayant par ailleurs, une fois durcie, une résistance à la rupture en traction comprise entre 5 et 100 MPa avec un allongement à la rupture compris entre 0,5 et 10 %, et une résistance à la rupture en compression comprise entre 5 et 100 MPa avec un raccourcissement à la rupture compris entre 0,5 et 10 %,
c) et appliquer un tissu souple sec, constitué de fibres de carbone ensimées, sur la couche de résine encore à l'état fluide, en exerçant sur ce tissu une pression suffisante pour l'imprégner de résine et pour égaliser le film de résine, le tissu présentant, dans au moins une direction, une résistance à la rupture supérieure à 1 500 MPa et un module élastique compris entre 200 et 400 GPa, le tissu de fibres de carbone se présentant sous la forme d'une bande qui s'étend selon une direction longitudinale, et les fibres de carbone de ce tissu formant d'une part des fils de chaîne sensiblement continus et parallèles à la direction longitudinale, et d'autre part des fils de trame transversaux.

Grâce à ces dispositions, il est possible de renforcer une surface de forme quelconque, éventuellement courbe ou irrégulière, et il n'est pas nécessaire d'appliquer une pression permanente sur le tissu de fibres de carbone jusqu'à la prise de la résine.

Le renforcement ainsi obtenu est particulièrement efficace et fiable, notamment du fait que les efforts à reprendre sont transmis de la structure de génie civil aux fibres de carbone par l'intermédiaire d'une matrice de résine unique et homogène, en évitant toute couche de matériau intermédiaire entre cette matrice et la structure à renforcer.

Par ailleurs, le procédé selon l'invention contribue également à diminuer les contraintes de flexion dans la résine.

De plus, l'utilisation de fibres de carbone sous forme de tissu, présentant des fils de chaîne et des fils de trame entrecroisés, permet de garantir que les fibres de carbone gardent une cohésion parfaite au cours de leur mise en oeuvre, ce qui permet à la fois une grande facilité de mise en oeuvre et de hautes performances mécaniques.

Dans des modes de réalisation préférés, on peut avoir recours en outre à l'une et/ou à l'autre des dispositions suivantes :
- la surface à renforcer est soumise à des efforts de traction, les fils de chaîne du tissu de fibres de carbone étant disposés parallèlement auxdits efforts ;
- la bande de tissu de fibres de carbone présente au moins une extrémité longitudinale découpée en pointe ;
- la bande de tissu de fibres de carbone présente deux extrémités longitudinales découpées en pointe ;
- le tissu de fibres de carbone comporte initialement une face nue et une face recouverte d'une feuille souple amovible en matériau synthétique, le tissu étant appliqué sur le film de résine par l'intermédiaire de sa face nue, et la feuille de matériau synthétique étant enlevée du tissu après imprégnation de ce tissu par la résine ;
- la résine peut être thixotrope lorsqu'elle est à l'état fluide ;
- la résine ne comprend aucun solvant ;
- la structure de génie civil est constituée d'un matériau choisi parmi le béton, le métal et le bois.

D'autres caractéristiques et avantages de l'invention apparaîtront au cours de la description détaillée suivante d'une de ses formes de réalisation, donnée à titre d'exemple non limitatif, en regard des dessins joints.

Sur les dessins :
- la figure 1 est une vue en perspective illustrant un exemple de mise en oeuvre du procédé selon l'invention,
- la figure 2 illustre la disposition des fibres de carbone au sein de la bande de tissu de fibres de carbone utilisée dans l'exemple de la figure 1,
- et la figure 3 montre la bande de tissu de fibres de carbone de la figure 2, revêtue d'une feuille protectrice amovible.

La figure 1 montre un exemple particulier de mise en oeuvre du procédé selon l'invention, utilisé pour renforcer ou réparer une poutre en béton armé 1 supportant un plancher 2 de bâtiment.

Mais bien entendu, cette application n'est pas limitative, et l'invention est utilisable pour renforcer toute structure de génie civil, en particulier en béton, en métal (notamment acier) ou en bois.

Ce renforcement est obtenu en collant un tissu souple 3 de fibres de carbone sur au moins une surface de la structure de génie civil : la surface à renforcer sera en général une surface soumise à des efforts de traction, en l'occurrence la sous-face 4 de la poutre 1, mais il serait également possible de renforcer de la même façon une surface de la structure de génie civil qui est soumise à des efforts de cisaillement, par exemple les flancs 5 de la poutre 1 considérés ici, au droit des appuis 6 de cette poutre.

Pour mettre en oeuvre le procédé de renforcement selon l'invention, on procède comme suit :
- la surface à renforcer 4 de la structure de génie civil est nettoyée, le cas échéant sablée et dégraissée, ou encore cette surface peut subir toute autre préparation mécanique ou chimique visant à assurer la durabilité du renforcement,
- cette surface est enduite d'un film mince de résine à l'état fluide,
- on applique ensuite le tissu de fibres, sec, sur le film de résine encore à l'état fluide,
- ce tissu est marouflé, c'est-à-dire pressé contre la surface à réparer, avec une pression suffisante pour égaliser l'épaisseur de la résine entre cette surface à réparer et le tissu, et pour imprégner ce tissu avec la résine,
- et le cas échéant, on procède à nouvelles applications de résine et de tissu s'il est nécessaire d'utiliser plusieurs couches de tissu superposées, éventuellement avec des dimensions de tissu différentes.

La résine utilisée pourra être par exemple la résine époxy bi-composants constituée d'une part par la résine de base de marque "CECA XEP 3935/A", et d'autre part par le durcisseur de marque "CECA XEP 2919/B", ces deux composants étant fabriqués et commercialisés par la société CECA S.A., 12 place de l'Iris, La Défense 2, Cédex 54, 92062 PARIS LA DEFENSE (FRANCE).

De façon plus générale, la résine utilisée pourra être une résine thermoplastique ou thermodurcissable, ignifugée ou non, résistante aux rayons ultraviolets ou non, qui a la capacité d'adhérer à la fois sur la surface de la structure de génie civil et sur les fibres de carbone et qui est apte à boucher d'éventuelles fissures de la surface à renforcer 4.

Cette résine présente, lors de son application à l'état fluide, une viscosité à la température d'application (c'est-à-dire en général à la température ambiante) comprise entre 1 000 et 100 000 mPa.s.

Cette résine, un foie durcie, présente :
- une résistance au cisaillement compatible avec celle du matériau constituant la structure de génie civil,
- une résistance à la rupture en traction comprise entre 5 et 100 MPa, avec un allongement à la rupture compris entre 0,5 et 10 %,
- et une résistance à la rupture en compression comprise entre 5 et 100 MPa, avec un raccourcissement à la rupture compris entre 0,5 et 10 %.

De préférence, la résine est thixotrope lorsqu'elle est à l'état fluide, et elle ne comporte pas de solvant.

Avantageusement, on utilise une résine qui polymérise à température ambiante.

Par ailleurs, on notera que la même résine peut être utilisée quel que soit le matériau de la structure de génie civil (béton, métal, bois).

Le tissu 3 de fibres de carbone, quant à lui, se présente de préférence sous la forme d'une bande souple 7 (voir figure 2) qui s'étend selon une direction longitudinale X et qui est en général stockée sous forme de rouleau.

Cette bande 7 est constituée de fibres de carbone ensimées qui forment d'une part des fils de chaîne 8 sensiblement continus s'étendant selon la direction longitudinale X, et d'autre part des fils de trame 9 (éventuellement de grosseur différente des fils de chaîne) s'étendant selon une direction transversale Y parallèle à la largeur de la bande 7 (ou éventuellement selon des directions oblongues).

Les fibres de carbones constituant le tissu présentent une résistance à la rupture en traction qui est supérieure à 1 500 MPa, et un module élastique compris entre 200 et 400 GPa.

Eventuellement, la quantité de fibres de carbone du tissu 3 dans une direction donnée pourra être modulé lors de la fabrication de ce tissu, en fonction des efforts à reprendre par les fibres de carbone.

Lorsque la bande 7 est appliquée sur une surface à renforcer soumise à des efforts de traction, la direction longitudinale X de cette bande est de préférence parallèle à ces efforts de traction : c'est ainsi que dans l'exemple représenté sur les dessins, la bande 7 est disposée parallèlement à la longueur de la poutre 1.

Avantageusement, comme représenté sur la figure 3, la bande 7 peut présenter initialement une face sur laquelle le tissu 3 de fibres de carbone est laissé nu, et une face recouverte par une feuille souple 10 de matériau synthétique ("polyane") qui est collée de façon amovible sur le tissu 3 de fibres de carbone.

Dans ce cas, la bande 7 est de préférence enroulée avec la feuille souple 10 dirigée vers l'extérieur du rouleau, de façon à protéger les fibres de carbone pendant le stockage de ladite bande.

De plus, lors de la mise en oeuvre de la bande de tissu de fibres de carbone, on n'enlève la feuille 10 de matériau souple qu'après l'opération de marouflage, de sorte que cette feuille 10 évite toute salissure ou tout endommagement du tissu 3 de fibres de carbone lors de la pose de ce tissu.

Par ailleurs, lors de la mise en oeuvre de la bande 7 de tissu de fibres de carbone, on pourra avantageusement découper en pointe les extrémités 7a de cette bande (ou au moins une extrémité longitudinale 7a), comme représenté sur la figure 1, de façon à mieux répartir les contraintes de cisaillement qui s'exercent dans la résine entre la structure de génie civil et le tissu de fibres de carbone.

En effet, l'expérience montre que les contraintes de cisaillement entre la bande 7 de tissu et la structure sous-jacente à renforcer sont sensiblement nulles en partie courante de la bande, mais se concentrent aux extrémités de ladite bande.

Lorsque lesdites extrémités de la bande sont des lignes droites perpendiculaires à la direction longitudinale de la bande de tissu, on constate à chacune desdites extrémités un pic très prononcé de contrainte de cisaillement.

Dans ce cas, la structure sous-jacente à renforcer risque de subir des fissurations, notamment lorsque ladite structure est en béton.

Au contraire, du fait que les extrémités 7a de la bande de tissu selon l'invention sont découpées en pointes ou en biseaux, les efforts de cisaillement entre la bande de tissu et la structure sous-jacente sont répartis sous toute la longueur de la pointe, mesurée parallèlement à la direction longitudinale de la bande de tissu. Il en résulte que les contraintes de cisaillement atteignent des valeurs maximales moins élevées que lorsque les extrémités de la bande de tissu sont rectangulaires, de sorte qu'on peut éviter ainsi l'endommagement et notamment la fissuration de la structure sous-jacente.

L'efficacité remarquable du procédé de renforcement selon l'invention a pu être vérifiée notamment au cours d'un essai de rupture en flexion simple, réalisé sur deux poutres en béton armé identiques, dont une seule avait été renforcée par collage d'un tissu de fibres de carbone sur sa sous-face, selon le procédé décrit ci-dessus : l'effort nécessaire pour casser la poutre non renforcée a été de 1,5 tonne, tandis que l'effort nécessaire pour casser la poutre renforcée par des fibres de carbone a été de 4 tonnes.

## Revendications

1. Procédé pour renforcer une structure (1) de génie civil, consistant à coller au moins une couche de tissu de fibres de carbone sur une surface à renforcer (4) appartenant à ladite structure, ce procédé comportant les étapes suivantes :
a) préparer la surface à renforcer (4),
b) enduire ladite surface (4) d'une couche de résine époxy à l'état fluide, capable d'adhérer sur la structure de génie civil et sur les fibres de carbone et apte à boucher d'éventuelles fissures présentées par la surface à renforcer (4), cette résine présentant, lorsqu'elle est appliquée à l'état fluide, une viscosité comprise entre 1 000 et 100 000 mPa.s, et cette résine ayant par ailleurs, une fois durcie, une résistance à la rupture en traction comprise entre 5 et 100 MPa avec un allongement à la rupture compris entre 0,5 et 10 %, et une résistance à la rupture en compression comprise entre 5 et 100 MPa avec un raccourcissement à la rupture compris entre 0,5 et 10 %,
c) et appliquer un tissu souple (3) sec, constitué de fibres de carbone ensimées, sur la couche de résine encore à l'état fluide, en exerçant sur ce tissu une pression suffisante pour l'imprégner de résine et pour égaliser le film de résine, le tissu présentant, dans au moins une direction, une résistance à la rupture supérieure à 1 500 MPa et un module élastique compris entre 200 et 400 GPa, le tissu (3) de fibres de carbone se présentant sous la forme d'une bande (7) qui s'étend selon une direction longitudinale (X), et les fibres de carbone de ce tissu formant d'une part des fils de chaîne (8) sensiblement continus et parallèles à la direction longitudinale (X), et d'autre part des fils de trame (9) transversaux.

2. Procédé selon la revendication 1, dans lequel la surface à renforcer (4) est soumise à des efforts de traction, les fils de chaîne (8) du tissu de fibres de carbone étant disposés parallèlement auxdits efforts.

3. Procédé selon la revendication 2, dans lequel la bande (7) de tissu de fibres de carbone présente au moins une extrémité longitudinale (7a) découpée en pointe.

4. Procédé selon la revendication 3, dans lequel la bande (7) de tissu de fibres de carbone présente deux extrémités longitudinales (7a) découpées en pointe.

5. Procédé selon l'une quelconque des revendications précédentes, dans lequel le tissu (3) de fibres de carbone comporte initialement une face nue et une face recouverte d'une feuille (10) souple amovible en matériau synthétique, le tissu (3) étant appliqué sur le film de résine par l'intermédiaire de sa face nue, et la feuille (10) de matériau synthétique étant enlevée du tissu après imprégnation de ce tissu par la résine.

6. Procédé selon l'une quelconque des revendications précédentes, dans lequel la résine est thixotrope lorsqu'elle est à l'état fluide.

7. Procédé selon l'une quelconque des revendications précédentes, dans lequel la résine ne comprend aucun solvant.

8. Procédé selon l'une quelconque des revendications précédentes, dans lequel la structure de génie civil (1) est constituée d'un matériau choisi parmi le béton, le métal et le bois.

## Claims

1. Method for reinforcing a civil engineering structure (1), consisting of bonding at least one layer of carbon fibre fabric onto a surface to be reinforced (4) belonging to the said structure, this method comprising the following steps:
a) preparing the surface to be reinforced (4)
b) coating the said surface (4) with a layer of epoxy resin in the fluid state, capable of adhering to the civil engineering structure and to the carbon fibres and able to stop any cracks that may be present on the surface to be reinforced (4), this resin having, when it is applied in the fluid state, a viscosity of between 1,000 and 100,000 mPa.s, and this resin having moreover, once hardened, a tensile strength of between 5 and 100 MPa with an elongation at break of between 0.5 and 10 %, and a compressive strength of between 5 and 100 Mpa with a shortening at break of between 0.5 and 10 %,
c) and applying a dry flexible fabric (3), consisting of sized carbon fibres onto the layer of resin that is still in the fluid state, while exerting sufficient pressure on this fabric in order to impregnate it with resin and to equalise the resin film, the fabric having, in at least one direction, a breaking strength greater than 1, 500 MPa and an elastic modulus of between 200 and 400 GPa, the carbon fibre fabric (3) being in the form of a strip (7) which extends in a longitudinal direction (X) and the carbon fibres of this fabric forming on the one hand warp threads (8) that are substantially continuous and parallel to the longitudinal direction (X) and on the other hand transverse weft threads (9).

2. Method according to claim 1, wherein the surface to be reinforced (4) is subjected to tensile forces, the weft threads (8) of the carbon fibre fabric being disposed parallel to the said forces.

3. Method according to claim 2, wherein the strip (7) of carbon fibre fabric has at least one longitudinal end (7a) cut to a point.

4. Method according to claim 3, wherein the strip (7) of carbon fibre fabric has two longitudinal ends (7a) cut to a point.

5. Method according to any one of the preceding claims, wherein the carbon fibre fabric (3) has initially one bare face and one face covered with a detachable flexible sheet (10) made of synthetic material, the fabric (3) being applied to the resin film via its bare face, and the sheet (10) of synthetic material being removed from the fabric after this fabric has been impregnated with resin.

6. Method according to any one of the preceding claims, wherein the resin is thixotropic while it is in the fluid state.

7. Method according to any one of the preceding claims, wherein the resin does not contain any solvent.

8. Method according to any one of the preceding claims, wherein the civil engineering structure (1) consists of a material chosen from concrete, metal and wood.

## Patentansprüche

1. Verfahren zur Verstärkung einer Hoch- bzw. Tiefbaukonstruktion (1), das darin besteht, dass mindestens eine Schicht aus Kohlenstofffasergewebe auf eine zu verstärkende Fläche (4) geklebt wird, die zu dieser Konstruktion gehört, welches Verfahren folgende Schritte umfasst:
a) Vorbereitung der zu verstärkenden Fläche (4),
b) Beschichtung der Fläche (4) mit einer Epoxidharzschicht in flüssigem Zustand, die geeignet ist, an der Baukonstruktion und den Kohlenstofffasern zu haften und in der zu verstärkenden Fläche (4) eventuell vorhandene Haarrisse zu verschließen, wobei dieses Harz, wenn es im flüssigen Zustand aufgebracht wird, eine Viskosität von 1 000 bis 100 000 mPa.s hat und ferner nach dem Aushärten eine Zugfestigkeit von 5 bis 100 MPa mit einer Bruchdehnung von 0,5 bis 10 % und einer Bruchfestigkeit unter Druck von 5 bis 100 MPa mit einer Bruchverkürzung von 0,5 bis 10 % hat,
c) und Aufbringen eines trockenen, dehnbaren Gewebes (3), das aus geschmälzten Kohlenstorffasern besteht, auf die noch flüssige Harzschicht durch Ausüben eines Drucks auf dieses Gewebe, der ausreicht, um es mit Harz zu imprägnieren und den Harzfilm zu glätten, wobei das Gewebe in mindestens einer Richtung eine Bruchfestigkeit von über 1 500 Mpa und ein Elastizitätsmodul von 200 bis 400 GPa hat, und wobei das Kohlenstofffasergewebe (3) die Form eines Streifens (7) hat, der sich entlang einer Längsrichtung (X) erstreckt, und die Kohlenstofffasern dieses Gewebes einerseits im Wesentlichen ununterbrochene und zur Längsrichtung (X) parallele Kettfäden (8) und andererseits quer verlaufende Schussfäden (9) bilden.

2. Verfahren nach Anspruch 1, bei dem die zu verstärkende Fläche (4) Zugkräften ausgesetzt ist, wobei die Kettfäden (8) des Kohlenstofffasergewebes parallel zu diesen Kräften angeordnet sind.

3. Verfahren nach Anspruch 2, bei dem der Streifen (7) aus Kohlenstofffasergewebe mindestens ein Längsende (7a) aufweist, das spitz zugeschnitten ist.

4. Verfahren nach Anspruch 3, bei dem der Streifen (7) aus Kohlenstofffasergewebe zwei spitz zugeschnittene Längsenden (7a) aufweist.

5. Verfahren nach einem der vorstehenden Ansprüche, bei dem das Kohlenstofffasergewebe (3) zunächst eine unbestückte und eine mit einer biegsamen, abnehmbaren Folie (10) versehene Seite aus Synthetikmaterial umfasst, wobei das Gewebe (3) auf den Harzfilm mit seiner unbestückten Seite aufgebracht und die Folie (10) aus Synthetikmaterial nach der Imprägnierung dieses Gewebes mit dem Harz vom Gewebe abgenommen wird.

6. Verfahren nach einem der vorstehenden Ansprüche, bei dem das Harz im Flüssigzustand thixotrop ist.

7. Verfahren nach einem der vorstehenden Ansprüche, bei dem das Harz kein Lösungsmittel umfasst.

8. Verfahren nach einem der vorstehenden Ansprüche, bei dem die Baukonstruktion (1) aus einem Material besteht, das aus Beton, Metall und Holz ausgewählt ist.
